# EUROPÄISCHE PATENTANMELDUNG

(11) **EP 0 768 405 A1**
(43) Veröffentlichungstag der Anmeldung: **16.04.1997**
(21) Anmeldenummer: 96115791.4
(22) Anmeldetag: 02.10.1996
(51) Int. Cl.: D03D 15/00, D02G 3/04

(54) **Gewebe und Gelege mit einstellbarer Gas- und/oder Flüssigkeitdichtigkeit enthaltend Hybridgarne, Verfahren zu deren Weiterverarbeitung, textile Flächengebilde mit vorbestimmter Gas- und/oder Flüssigkeitsdurchlässigkeit und deren Verwendung**

(30) Priorität: 11.10.1995 DE 19537702
(71) Anmelder: Hoechst Trevira GmbH & Co. KG, 65929 Frankfurt am Main (DE)
(72) Erfinder: Bönigk, Burkhard, Dr., 86399 Königsbrunn (DE); Brüning, Hans-Joachim, Dl., 86179 Augsburg (DE)

(57) **Zusammenfassung**

Beschrieben werden Gewebe oder Gelege enthaltend mindestens zwei Fadensysteme parallellaufender Fäden, wobei wenigstens eines dieser Fadensysteme mehr als 10 Fäden pro Zentimeter aufweist und zu mindestens 10 %, bezogen auf das Fadensystem, aus Hybridgarnen enthaltend Verstärkungsfilamente und tieferschmelzende Matrixfilamente aus thermoplastischen Polymeren besteht.

Aus derartigen Geweben oder Gelegen lassen sich durch Aufschmelzen der Matrixkomponente textile Flächengebilde mit einstellbarer Gas- und/oder Flüssigkeitsdurchlässigkeit herstellen, die sich insbesondere zur Herstellung von Airbags eignen.

## Beschreibung

Die vorliegende Erfindung betrifft Gewebe und Gelege mit einstellbarer Gas- und/oder Flüssigkeitsdurchlässigkeit aus denen sich auf einfache Art und Weise textile Flächengebilde mit vorbestimmter Gas- und/oder Flüssigkeitsdurchlässigkeit herstellen lassen. Diese textilen Flächengebilde lassen sich auf vielen Anwendungsgebieten einsetzen, insbesondere zur Herstellung von Luftsäcken (Airbags).

Gewebe und Gelege dieser Art dienen unter anderem der Herstellung von Airbags, die bei einem Unfall explosionsartig aufgeblasen werden und die Insassen, insbesondere den Fahrer des Automobils, vor Aufprall-Verletzungen schützen sollen. Airbags werden zum Teil aus gasundurchlässigen, beschichteten Geweben hergestellt, welche auf einer Seite des Sackes ein gasdurchlässiges Filtergewebe oder Filtergewebesegment oder eine Öffnung enthalten.

Es wurde bereits vorgeschlagen, unbeschichtete Gewebe zur Herstellung von Airbags einzusetzen, beispielsweise in der EP-A-453,678. Nach der Beschreibung in dieser Schrift erfordert die Herstellung derartiger Gewebe ein mindestens zweifaches Kalandrieren des Rohgewebes, um die gewünschte Gasdichtigkeit einzustellen. Das Weglassen der Beschichtung wird bei dieser Lösung also durch zusätzliche Prozesschritte erkauft.

Es ist auch bereits vorgeschlagen worden, Gewebe für den Einsatz in Airbags aus Garnen oder Membranen herzustellen, die schmelzbare Komponenten enthalten.

So wird in der DE-A-4,009,611 ein gasdurchlässiges Gewebe aus synthetischem Garn beschrieben, das aus einer Stapelfasermischung gesponnen ist, wobei neben Aramidfasern thermisch verformbare Fasern, wie Fasern aus Polyamiden, Polyvinylchlorid, Polypropylen oder Polyester, zum Einsatz kommen. Nach der Beschreibung ist es wichtig, daß die das Gewebe bildenden Garne nicht aus Filamenten sondern aus Stapelfasern gefertigt werden, um über die gesamte Länge des Garns seitlich abstehende Faserenden zur Verfügung zu haben, die das Garn besonders bauschig machen und hierdurch die Filterwirkung des resultierenden Gewebes erhöhen.

Aus der DE-A-4,411,159 ist ein Airbag aus einem Gewebe bekannt, welches Kett- und Schußfäden umfaßt, die jeweils aus Polymermaterial mit einem hohen Schmelzpunkt hergestellt sind, und welches zusätzlich Polymerfäden mit niedrigem Schmelzpunkt, wie aus Polyamid oder Polyester, eingewebt enthält. Die Polymerfäden mit niedrigem Schmelzpunkt sind dabei unter vorgegebenen Abständen angeordnet und erstrecken sich entlang mindestens einem der Kett- und Schußfäden. Durch Erwärmen dieser Polymerfäden werden diese an den Kett- und Schußfäden verschweißt. Dadurch soll das Ausfransen des Gewebes beim Schneiden durch Presse bzw. Stanze verhindert werden. Bei der Herstellung dieses Gewebes können auch Hybridgarne zum Einsatz kommen. Neben diesen Garnen liegen in diesen Geweben aber stets Garne aus Polymermaterial mit einem hohen Schmelzpunkt vor, wobei diese letzteren Garne den Hauptanteil des Gewebes ausmachen.

In der JP-A-03-266,745 wird ein flexibles Band aus Hybridgarnen beschrieben, welche neben einer ersten Filamentgarnkomponente eine matrixbildende elastomere zweite Filamentgarnkomponente enthalten. Derartige Bänder werden auf einen Dorn gewickelt und durch Aufschmelzen der zweiten Filamentgarnkomponente wird ein flexibler Formkörper hergestellt, der sich zum Einsatz als Airbag eignet. Dieser Herstellungsweg umgeht die Herstellung einer textilen Fläche, wie eines Gewebes oder eines Gestrickes.

In der GB-A-2,251,410 wird die Herstellung von Airbags beschrieben, wobei bei der Bildung von Säumen eine Schmelzfaser eingesetzt wird.

Aus der JP-A-05-338,510 ist ein Gewebe zur Herstellung von Airbags bekannt, wobei eine Gewebeseite schmelzbare Kurzfasern aufweist.

Schließlich ist in der DE-A-4,142,884 ein Airbag aus Geweben bekannt, die aus Bikomponentenfasern des Kern-Mantel-Typs oder des Seite-an-Seite Typs aufgebaut sind. Dabei wird als erste Komponente Polyamid, Polyester, Aramid oder ultrohochmolekulares Polyethylen und als zweite Komponente niedrig schmelzendes Polymer, wie Polyethylen, modifizierte Polyester, Polyurethan oder Ethylen-Vinylacetat-Copolymer, eingesetzt. Nach der Beschreibung soll der Unterschied zwischen den Schmelzpunkten der die beiden Komponenten bildenden Materialien mindestens 100 °C betragen. In einer weiteren Ausführungsform wird ein Airbag aus einer elastischen Membran beschrieben, die eine Bruchdehnung von mindestens 100 % aufweist. In einer dritten Ausführungsform wird ein Airbag aus einem elastomeren Körper und ein auf Teilen dieses Körpers angebrachten Formgebungsteils beschrieben, wobei dieses Teil elastische Fasern oder Fäden und Hochmodulfilamente enthält. Diese Ausführungsform benötigt also neben dem eigentlichen Airbag noch einen Zusatz, der den aufgeblasenen Airbag in einer optimalen Form hält.

Ferner sind bereits Trägerfasern enthaltende textile Flächengebilde bekannt geworden, die mit einer Beschichtung versehen sind, die das Falten des textilen Flächengebildes zur Unterbringung in einem kleinen Volumen gestattet und/oder eine hervorragende Knickbeständigkeit verleiht. Dazu zählen beispielsweise PVC-beschichtete Planen oder PVC-beschichtete Wetterbekleidungen. Die Herstellung dieser Produkte erfolgt aber durch nachträgliches Beschichten eines textilen Flächengebildes; dabei werden Beschichtungsmittel eingesetzt, deren Bestandteile anderen chemischen Stoffklassen zuzurechnen sind als die Bestandteile des textilen Flächengebildes.

Aus der JP-A-04-146,235 sind Gewebe und Gestricke bekannt, die ein Hybridgarn aus einer Mehrkomponentenfaser und einer konventionellen Polyesterfaser enthalten. Die Mehrkomponentenfaser besteht aus einem thermoplastischen Elastomer, wie aus einem elastomeren Polyurethan oder einem elastomeren Polyester, und aus einem Polyester. Die beschriebenen Flächengebilde sind für textile Anwendungsgebiete vorgesehen und zeichnen sich durch gute elastische Erholung sowie Knitterfreiheit aus. Die Flächengebilde werden durch Aufschmelzen der Elastomerkomponente während des Färbens stabilisiert und es resultiert eine gute Verteilung der aufgeschmolzenen Komponente im Flächengebilde. Ein Hinweis auf die Herstellung gasdichter Gewebe ist dieser Publikation nicht zu entnehmen.

Aus der JP-A-04-353,525 sind Prepregs aus Hybridgarnen bekannt, die neben Verstärkungsfasern aus Filamenten aus thermoplastischen und elastomeren Materialien aufgebaut sind. Als thermoplastische und elastomere Komponenten werden unter anderem Polyester und Polyurethane erwähnt. Die Prepregs dienen zur Herstellung von Verbundwerkstoffen; zu diesem Zweck können aus den beiden Filamenttypen Hybridgarne hergestellt werden, welche zu Geweben verarbeitet und anschließend durch Erwärmen in geformte Gebilde übergeführt werden, oder es werden direkte Formverfahren angewendet, wie Pultrusions- oder Filament Windingverfahren. Aus den Prepregs können geformte Gebilde mit komplizierten Formen hergestellt werden. Die geformten Gebilde zeichnen sich durch gute Dämpfungseigenschaften, hohe Flexibilität und Schlagzähigkeit aus und lassen sich als Förderbänder, Schuhsohlen oder Sportartikel einsetzen.

Ein Hinweis auf die Herstellung textiler Flächengebilde mit vorbestimmter Gasdurchlässigkeit ist dieser Publikation nicht zu entnehmen.

Ferner sind aus unserer älteren Deutschen Patentanmeldung 19531001.2 Gelege aus Hybridgarnen bekannt, die sich als Träger zur Vliesverstärkung einsetzen lassen. Die Fadendichten der dort konkret beschriebenen Gelege liegen mit bis zu 10 Fäden pro Zentimeter relativ hoch.

Es besteht immer noch ein Bedarf an textilen Flächengebilden enthaltend Verstärkungsfilamente und Matrixmaterial, deren Gas- und/oder Flüssigkeitsdurchlässigkeit gezielt eingestellt werden kann, und die eine hohe Knickbeständigkeit (auch bei tiefen Temperaturen bis etwa - 25 °C) aufweisen, sowie eine hohe Haftfestigkeit zwischen Verstärkungsfilamenten und Matrixmaterial, insbesondere an Vorprodukten, die sich auf einfache Art und Weise zu derartigen textilen Flächengebilden verarbeiten lassen.

Es wurden nun überraschend gefunden, daß Gewebe oder Gelege abgeleitet von speziellen Hybridgarnen auf einfache Art und Weise zu textilen Flächengebilden mit gezielt einstellbarer Gas- und/oder Flüssigkeitsdurchlässigkeit verarbeitet werden können. Diese textilen Flächengebilde gestatten die Herstellung im Vergleich zu konventionell beschichteten Flächengebilden kleinvolumiger gefalteter Produkte, die sich schlagartig aufblasen lassen und in hervorragender Weise zur Herstellung von Airbags eignen.

Die Erfindung betrifft Gewebe oder Gelege enthaltend mindestens zwei Fadensysteme parallellaufender Fäden, wobei wenigstens eines dieser Fadensysteme mehr als 10 Fäden pro Zentimeter aufweist und zu mindestens 10 %, bezogen auf das Fadensystem, aus Hybridgarnen enthaltend Verstärkungsfilamente und tieferschmelzende Matrixfilamente aus thermoplastischen Polymeren besteht.

Die erfindungsgemäßen Gewebe oder Gelege können in Abhängigkeit von dem ins Auge gefaßten Anwendungszweck zu einem geringen Anteil oder vollständig aus den oben definierten Hybridgarnen bestehen. So ist es beispielsweise möglich nur eines der die erfindungsgemäßen Gewebe oder Gelege aufbauenden Fadensysteme ganz oder auch nur zum Teil aus Hybridgarnen aufzubauen. Der im Einzelfall auszuwählende Anteil der Hybridgarne wird neben dem gewünschten Anwendungszweck auch von dem jeweiligen Anteil der Matrixfilamente im Hybridgarn bestimmt werden. Der Anteil an Hybridgarnen am Gewebe bzw. am Gelege bzw. der Anteil der Matrixfilamente im Hybridgarn wird nach dem Anforderungsprofil des Weiterverarbeiters gewählt.

Neben den oben definierten Hybridgarnen kann ein Teil der die Gewebe oder Gelege aufbauenden Garne nur aus Trägerfilamenten oder nur aus Binderfilamenten bestehen. Der Anteil der Hybridgarne ist auf jeden Fall so zu wählen, daß deren Anteil in wenigstens einem der das Gewebe bzw. Gelegen aufbauenden Fadensysteme mindestens 10 %, vorzugsweise mindestens 50 %, ganz besonders bevorzugt mindestens 95 % beträgt.

Bevorzugt ist zumindest eine Richtung, z.B. die Schuß- oder die Kettrichtung, der erfindungsgemäßen Gewebe oder Gelege vollständig aus den oben definierten Hybridgarnen aufgebaut.

Die erfindungsgemäßen Gewebe oder Gelege können in Abhängigkeit von dem ins Auge gefaßten Anwendungszweck aus zwei oder mehr Fadensystemen bestehen; vorzugsweise sind zwei Fadensysteme vorgesehen (Kett- und Schußfadenscharen).

Die Fadendichten mindestens eines der Fadensysteme der erfindungsgemäßen Gewebe oder Gelege betragen wenigstens 10 Fäden pro Zentimeter, vorzugsweise wenigstens 15 Fäden pro Zentimeter, und besonders bevorzugt wenigstens 20 Fäden pro Zentimeter.

Bevorzugt werden Gewebe oder Gelege, die zwei Fadensysteme mit Fadendichten von mindestens 15 Fäden pro Zentimeter aufweisen und welche Fadensysteme zu mindestens 10 %, vorzugsweise zu mindestens 50 % aus Hybridgarnen enthaltend Verstärkungsfilamente und tieferschmelzende Matrixfilamente aus thermoplastischen Polymeren bestehen.

Ganz besonders bevorzugt werden Gewebe oder Gelege, die aus zwei Fadensystemen bestehen, welche jeweils zu mindestens 95 % aus Hybridgarnen enthaltend Verstärkungsfilamente und tieferschmelzende Matrixfilamente aus thermoplastischen Polymeren bestehen.

Eine weitere ganz besonders bevorzugte Ausführungsform der erfindungsgemäßen Gewebe oder Gelege enthält in mindestens einem Fadensystem eine Kombination von Hybridgarnen enthaltend Verstärkungsfilamente und tieferschmelzende Matrixfilamente und von Garnen aus Trägerfilamenten vorliegt, oder daß in mindestens einem Fadensystem eine Kombination von verschiedenen Hybridgarnen enthaltend Verstärkungsfilamente und unterschiedliche Anteile von tieferschmelzenden Matrixfilamenten vorliegt, wobei jeweils mehrere der Hybridgarne und der Garne aus Trägerfilamenten oder jeweils mehrere der verschiedenen Hybridgarne in einem vorbestimmten Muster angeordnet sind.

Mit dieser Ausführungsform läßt sich die Gas- und/oder Flüssigkeitsdurchlässigkeit von Teilen der aus der Weiterverarbeitung hervorgehenden textilen Fläche kontrolliert einstellen.

Die zur Herstellung der erfindungsgemäßen Gewebe oder Gelege zum Einsatz kommenden Hybridgarne enthalten Matrixfilamente aus thermoplastischen Polymeren, die einen Schmelzpunkt aufweisen, der üblicherweise mindestens 10 °C, vorzugsweise mindestens 30 °C unter dem Schmelzpunkt oder dem Zersetzungspunkt der Verstärkungsfilamente liegt.

Die Herstellung der erfindungsgemäßen Gewebe oder Gelege kann mittels an sich bekannter Techniken erfolgen. Beispiele dafür sind in den EP-A-442,373, -509,399 und -665,313 zu finden.

Bei den zum Einsatz kommenden Verstärkungs- bzw. Trägerfilamenten kann es sich um Filamente aus einer Vielzahl von Materialien handeln. Verstärkungs- bzw. Trägerfilamente im Sinne dieser Beschreibung bedeuten Filamente, welche in dem aus den Geweben oder Gelegen herzustellenden textilen Flächengebilden eine verstärkende Funktion übernehmen.

In einer ersten bevorzugten Ausführungsform sind die Verstärkungs- bzw. Trägerfilamente aus Einzelfilamenten aufgebaut, die einen Anfangsmodul von mehr als 50 GPa aufweisen.

Bevorzugte Verstärkungs- bzw. Trägerfilamente dieses Typs bestehen aus Glas; Kohlenstoff; Metallen bzw. Metallegierungen, wie Stahl, Aluminium oder Wolfram; Nichtmetallen, wie Bor; Metall-, Halbmetall- oder Nichtmetalloxiden, - carbiden oder nitriden, wie Aluminiumoxid, Zirkonoxid, Bornitrid, Borcarbid, Siliziumcarbid, Siliziumdioxid (Quarz); Keramik, oder Hochleistungspolymeren (d.h. Fasern, die ohne oder nur bei geringer Verstreckung einen sehr hohen Anfangsmodul und eine sehr hohe Reißfestigkeit liefern), wie flüssigkristallinen Polyestern (LCP), Poly-(bis-benzimidazo-benzophenanthrolinen (BBB), Poly-(amid-imiden) (PAI), Polybenzimidazolen (PBI), Poly-(p-phenylenbenzo-bisoxazolen (PBO), Poly-(p-phenylenbenzo-bisthiazolen) (PBT), Polyetherketonen (PEK, PEEK, PEEKK), Polyetherimiden (PEI), Polyethersulfonen (PESU), Polyimiden (PI), Poly-(p-phenylenen) (PPP), Polyarylensulfiden (PPS), Polysulfonen (PSU), Polyolefinen, wie Polyethylen (PE) oder Polypropylen (PP), und Aramiden (HMA), wie Poly-(m-phenylen-isophthalamid), Poly-(m-phenylen-terephthalamid), Poly-(p-phenylen-isophthalamid), Poly-(p-phenylen-terephthalamid), oder aus organischen Lösungsmitteln, wie N-Methylpyrrolidon, spinnbare Aramide abgeleitet von Terephthalsäuredichlorid und einer Mischung von zwei oder mehr aromatischen Diaminen, beispielsweise der Kombination p-Phenylendiamin, 1,4-Bis-(4-aminophenoxy)-benzol, 3,3'-Dimethylbenzidin, oder p-Phenylendiamin, 1,4-Bis-(4-aminophenoxy)-benzol, 3,4'-Diaminodiphenylether, oder p-Phenylendiamin, m-Phenylendiamin, 1,4-Bis-(4-aminophenoxy)-benzol.

Besonders bevorzugt werden Verstärkungs- bzw. Trägerfilamente aus Glas, Kohlenstoff oder aromatischem Polyamid.

In einer zweiten besonders bevorzugten Ausführungsform kommen Verstärkungs- bzw. Trägerfilamente und Matrix- bzw. Binderfilamente zum Einsatz, die aus polymeren Materialien aus einer Polymerklasse, beispielsweise aus Polyolefinen, aus Polyamiden oder vorzugsweise aus Polyestern, insbesondere aus Polyethylenterephthalat bestehen.

In dieser Ausführungsform weisen die Einzelfilamente der Verstärkungs- bzw. Trägerfilamente einen Anfangsmodul von mehr als 10 GPa auf. Verstärkungs- bzw. Trägerfilamente für diese Ausführungsform sind vorzugsweise hochfeste und schrumpfarme Polyesterfilamentgarne, insbesondere mit einem Garntiter von kleiner gleich 750 dtex, einer Feinheitsfestigkeit von größer gleich 55 cN/tex, einer Höchstzugkraftdehnung von größer gleich 15 % und einem Heißluftschrumpf (gemessen bei 200 °C) von kleiner gleich 9 %.

Die Messung der Höchstzugkraft und der Höchstzugkraftdehnung der zum Einsatz kommenden Polyestergarne erfolgt in Anlehnung an DIN 53 830, Teil 1.

Die Messung des Thermoschrumpfes (Heißluftschrumpf) der zum Einsatz kommenden Polyestergarne erfolgt in Anlehnung an DIN 53 866, Teil 3 bei einer Temperatur von 200 °C an freihängenden Garnproben bei einer Behandlungszeit von 15 Minuten. Eingesetzt werden 10 m Strang bei einer Haspelspannung von 0,5 cN/tex.

Matrix- bzw. Binderfilamente in den erfindungsgemäß zum Einsatz kommenden Hybridgarnen bestehen aus oder enthalten thermoplastische Polymere. Dabei kann es sich um beliebige schmelzspinnbare Thermoplaste handeln, solange die daraus hergestellten Filamente bei einer niedrigeren Temperatur schmelzen als die Schmelz- oder Zersetzungstemperatur der im jeweiligen Fall eingesetzten Verstärkungsfilamente beträgt.

Bevorzugt werden Matrix- bzw. Binderfilamente aus einem thermoplastischen modifizierten Polyester, insbesondere einem modifizierten Polyethylenterephthalat eingesetzt; die Modifizierung bewirkt ein Absenken des Schmelzpunktes im Vergleich mit dem Filament aus unmodifiziertem Polyester.

Besonders bevorzugt modifizierte Polyester dieses Typs enthalten die wiederkehrenden Struktureinheiten der Formeln I und II

-O-OC-Ar¹-CO-O-R¹- (I),

und

-O-OC-R²-CO-O-R³- (II),

worin
- Ar¹: einen zweiwertigen ein- oder mehrkernigen aromatischen Rest darstellt, dessen freie Valenzen sich in para-Stellung oder in einer zu dieser Stellung vergleichbaren parallelen oder koaxialen Stellung zueinander befinden, vorzugsweise 1,4-Phenylen und/oder 2,6-Naphthylen darstellt,
- R¹ und R³: unabhängig voneinander zweiwertige aliphatische oder cycloaliphatischen Reste darstellen, insbesondere Reste der Formel -CₙH₂ₙ-, worin n eine ganze Zahl zwischen 2 und 6 ist, insbesondere Ethylen, oder einen von Cyclohexandimethanol abgeleiteten Rest darstellen, und
- R²: einen zweiwertigen aliphatischen, cycloaliphatischen oder ein- oder mehrkernigen aromatischen Rest darstellt, dessen freie Valenzen sich in meta-Stellung oder in einer zu dieser Stellung vergleichbaren gewinkelten Stellung zueinander befinden, vorzugsweise 1,3-Phenylen darstellt.

Ganz besonders bevorzugte modifizierte Polyester dieses Typs enthalten 40 bis 95 Mol % der wiederkehrenden Struktureinheiten der Formel I und 60 bis 5 Mol % der wiederkehrenden Struktureinheiten der Formel II; dabei bedeuten Ar¹ 1,4-Phenylen und/oder 2,6-Naphthylen, R¹ und R³ Ethylen und R² 1,3-Phenylen.

In einer weiteren bevorzugten Ausführungsform kommen Matrix- bzw. Binderfilamente zum Einsatz, die aus einem thermoplastischen und elastomeren Polymeren bestehen oder dieses enthalten. Dabei kann es sich ebenfalls um um beliebige schmelzspinnbare und elastomere Thermoplaste handeln, solange die daraus hergestellten Filamente bei einer niedrigeren Temperatur schmelzen als die Schmelz- oder Zersetzungstemperatur der im jeweiligen Fall eingesetzten Verstärkungsfilamente beträgt.

Unter "elastomerem Polymer" ist im Rahmen dieser Beschreibung ein Polymer zu verstehen, dessen Glasübergangstemperatur weniger als 23 °C, vorzugsweise weniger als 0 °C beträgt.

Beispiele für thermoplastische und elastomere Polymere sind elastomere Polyamide, Polyolefine, Polyester und Polyurethane.

Besonders bevorzugt kommen Hybridgarne zum Einsatz, die Matrixfasern aus thermoplastischem und elastomerem Polyester enthalten, der die wiederkehrenden Struktureinheiten der Formeln III und IV enthält

-O-OC-Ar²-CO-O-R⁴- (III),

und

-O-OC-Ar³-CO-O-R⁵- (IV),

worin
- Ar² und Ar³: unabhängig voneinander zweiwertige aromatische Reste darstellen,
- R⁴: einen zweiwertigen aliphatischen oder cycloaliphatischen Rest darstellt, und
- R⁵: den zweiwertigen Rest eines Polyalkylenethers bedeutet.

Vorzugsweise bedeuten Ar² und Ar³ unabhängig voneinander einen Phenylen- und/oder einen Naphthylenrest.

Besonders bevorzugt bedeuten Ar² und Ar³ jeweils 1,4-Phenylen.

R⁴ als zweiwertiger aliphatischer Rest bedeutet geradkettiges oder verzweigtes Alkylen oder Alkyliden; dabei handelt es sich üblicherweise um Reste mit zwei bis zwanzig Kohlenstoffatomen, bevorzugt zwei bis acht Kohlenstoffatomen und insbesondere zwei bis vier Kohlenstoffatomen.

Besonders bevorzugt ist R⁴ geradkettiges Alkylen mit zwei bis sechs Kohlenstoffatomen, insbesondere Ethylen.

R⁴ als zweiwertiger cycloaliphatischer Rest bedeutet üblicherweise einen Rest enthaltend fünf bis acht, vorzugsweise sechs Ringkohlenstoffatome; besonders bevorzugt ist dieser Carbocyclus Teil einer aliphatischen Kette. Ein Beispiel für einen besonders bevorzugten Vertreter dieses Typs ist der Rest des Cyclohexandimethanols.

Besonders bevorzugt ist R⁴ ein Rest der Formel -CₙH₂ₙ-, worin n eine ganze Zahl zwischen 2 und 6 ist oder ein von Cyclohexandimethanol abgeleiteter Rest.

R⁵ als zweiwertiger Rest eines Polyoxyalkylens bedeutet üblicherweise einen Polyetherrest, der wiederkehrende Oxyethylen-, Oxypropylen- oder insbesondere Oxybutyleneinheiten oder Mischungen dieser Einheiten aufweist.

Besonders bevorzugt stellt R⁵ einen Rest der Formel V dar

-[CₒH₂ₒ-O]_{z}-CₒH₂ₒ- (V), (V),

worin o eine ganze Zahl von zwei bis vier bedeutet und z eine ganze Zahl von 1 bis 50 ist.

Ganz besonders bevorzugt bedeutet o vier und z ist eine ganze Zahl von 10 bis 18.

Besonders bevorzugt kommen Hybridgarne aus thermoplastischem und elastomerem Polyester enthaltend die oben definierten wiederkehrenden Struktureinheiten der Formeln III und IV zum Einsatz, worin Ar² und Ar³ 1,4-Phenylen bedeuten, R⁴ Ethylen ist, R⁵ eine Gruppe der oben definierten Formel V ist, o vier bedeutet, und worin der Anteil der wiederkehrenden Struktureinheiten der Formel V, bezogen auf den Anteil des Polyestermoleküls 5 bis 60 Gew.% beträgt.

Fasern aus derartigen Polyestern besitzen in Abhängigkeit vom Anteil der wiederkehrenden Struktureinheiten der Formel V unterschiedliche Schmelzpunkte; je höher der Anteil dieser Struktureinheiten ist, umso niedriger läßt sich der Schmelzpunkt einstellen. So weisen beispielsweise Fasern aus einem elastomeren Polyester dieses Typs mit einem Gehalt von 13 Gew. % Polyoxybutylen einen Schmelzpunkt von etwa 220°C auf, während Fasern aus einem elastomeren Polyester dieses Typs mit einem Gehalt von 53 Gew.% Polyoxybutylen einen Schmelzpunkt von etwa 160°C aufweisen.

Besonders bevorzugt kommen Hybridgarne zum Einsatz, die Matrixfasern aus thermoplastischem und elastomerem Polyurethan enthalten, das die wiederkehrenden Struktureinheiten der Formeln VI und VII enthält

-[O-OC-NH-R⁶-NH-CO-O-R⁷]- (VI),

-[O-OC-NH-R⁸-NH-CO-O-R⁹]- (VII),

worin
- R⁶, R⁷ und R⁸: unabhängig voneinander einen zweiwertigen aliphatischen, cycloaliphatischen, aromatischen oder araliphatischen Rest bedeuten,
- R⁶ und R⁸: vorzugsweise zweiwertige ein- oder zweikernige aromatische Reste sind, insbesondere Phenylen und/oder Naphthylen,
- R⁷: vorzugsweise ein Rest der Formel -CₚH₂ₚ- ist, worin p eine ganze Zahl zwischen 2 und 6 ist oder ein von Cyclohexandimethanol abgeleiteter Rest ist, insbesondere Butan-1,4-diyl,
- R⁹: einen Rest der Formeln VIII und/oder IX bedeutet

-[C_{q}H_{2q}-O]ₓ-C_{q}H_{2q}- (VIII),

-[R¹⁰-O-OC-R¹¹-CO-O]_{y}-R¹⁰- (IX),

worin
- q: eine ganze Zahl von zwei bis vier bedeutet und x eine ganze Zahl von 1 bis 50,
- R¹⁰: einen zweiwertigen aliphatischen oder cycloaliphatischen Rest oder einen Rest der Formel VIII darstellt,
- R¹¹: ein zweiwertiger aliphatischer, cycloaliphatischer, aromatischer oder araliphatischer Rest ist, und
- y: eine ganze Zahl von 1 bis 50 bedeutet.

Besonders bevorzugt kommen Hybridgarne aus thermoplastischem und elastomerem Polyurethan enthaltend die oben definierten wiederkehrenden Struktureinheiten der Formeln VI und VII zum Einsatz, worin R⁷ Butan-1,4-diyl bedeutet, R⁹ ein Rest der oben definierten Formel VIII ist, worin q eine ganze Zahl von zwei bis vier, insbesondere vier bedeutet und x eine ganze Zahl von 1 bis 50, vorzugsweise von 10 bis 18 ist und worin R⁶ und R⁸ unabhängig voneinander Phenylen oder Naphthylen bedeuten.

Bevorzugte elastomere Polyamide sind an sich bekannt und beispielsweise in Domininghaus: "Die Kunststoffe und ihre Eigenschaften", 3. Auflage, VDI Verlag GmbH, Düsseldorf 1988, S. 456 - 461 beschrieben.

Bedeuten in den oben definierten Strukturformeln irgendwelche Reste zweiwertige aliphatische Reste, so ist darunter verzweigtes und insbesondere geradkettiges Alkylen zu verstehen, beispielsweise Alkylen mit zwei bis zwanzig, vorzugsweise mit zwei bis acht Kohlenstoffatomen. Beispiele für derartige Reste sind Ethan-1,2-diyl, Propan-1,3-diyl, Butan-1,4-diyl, Pentan-1,5-diyl, Hexan-1,6-diyl oder Octan-1,8-diyl.

Bedeuten in den oben definierten Strukturformeln irgendwelche Reste zweiwertige cycloaliphatische Reste, so sind darunter Gruppen zu verstehen, die carbocyclische Reste mit fünf bis acht, vorzugsweise sechs Ringkohlenstoffatomen enthalten. Beispiele für derartige Reste sind Cyclohexan-1,4-diyl oder die Gruppe -CH₂-C₆H₁₀-CH₂-.

Bedeuten in den oben definierten Strukturformeln irgendwelche Reste zweiwertige aromatische Reste, so handelt es sich dabei um ein- oder mehrkernige aromatische Kohlenwasserstoffreste oder um heterocyclisch-aromatische Reste, die ein- oder mehrkernig sein können. Im Falle von heterocyclisch-aromatischen Resten weisen diese insbesondere ein oder zwei Sauerstoff-, Stickstoff- oder Schwefelatome im aromatischen Kern auf.

Mehrkernige aromatische Reste können miteinander kondensiert sein oder über C-C-Bindungen oder über Brückengruppen, wie -O-, -S-, -CO- oder -CO-NH-Gruppen miteinander verbunden sein.

Die Valenzbindungen der zweiwertigen aromatischen Reste können sich in para- oder in vergleichbarer koaxialer oder paralleler Position zueinander befinden, oder auch in meta- oder in vergleichbarer gewinkelter Position zueinander.

Die Valenzbindungen, die in koaxialer oder parallel zueinander befindlicher Stellung stehen, sind entgegengesetzt gerichtet. Ein Beispiel für koaxiale, entgegengesetzt gerichtete Bindungen sind die Biphenyl-4,4'-diyl Bindungen. Ein Beispiel für parallel, entgegegesetzt gerichtete Bindungen sind die Naphthalin-1,5- oder -2,6-Bindungen, während die Naphthalin-1,8-Bindungen parallel gleichgerichtet sind.

Beispiele für bevorzugte zweiwertige aromatische Reste, deren Valenzbindungen sich in para- oder in vergleichbarer koaxialer oder paralleler Position zueinander befinden, sind einkernige aromatische Reste mit zueinander para-ständigen freien Valenzen, insbesondere 1,4-Phenylen oder zweikernige kondensierte aromatische Reste mit parallelen, entgegengesetzt gerichteten Bindungen, insbesondere 1,4-, 1,5- und 2,6-Naphthylen, oder zweikernige über eine C-C Bindung verknüpfte aromatische Reste mit koaxialen, entgegengesetzt gerichteten Bindungen, insbesondere 4,4'-Biphenylen.

Beispiele für bevorzugte zweiwertige aromatische Reste, deren Valenzbindungen sich in meta- oder in vergleichbarer gewinkelter Position zueinander befinden, sind einkernige aromatische Reste mit zueinander meta-ständigen freien Valenzen, insbesondere 1,3-Phenylen oder zweikernige kondensierte aromatische Reste mit zueinander gewinkelt gerichteten Bindungen, insbesondere 1,6- und 2,7-Naphthylen, oder zweikernige über eine C-C Bindung verknüpfte aromatische Reste mit zueinander gewinkelt gerichteten Bindungen, insbesondere 3,4'-Biphenylen.

Bedeuten irgendwelche Reste zweiwertige araliphatische Reste, so sind darunter Gruppen zu verstehen, die einen oder mehrere zweiwertige aromatische Reste enthalten, welche über eine oder beide Valenzen mit einem Alkylenrest kombiniert sind. Ein bevorzugtes Beispiel für einen derartigen Rest ist die Gruppe -C₆H₄-CH₂-.

Bei den wiederkehrenden Struktureinheiten der Formel III oder VI bzw. IV oder VII handelt es sich um typische Hart- bzw. Weichsegmente. Thermoplastische Polyester oder Polyurethane dieses Typs sind bekannt und beispielsweise in beispielsweise in Domininghaus: "Die Kunststoffe und ihre Eigenschaften", 3. Auflage, VDI Verlag GmbH, Düsseldorf 1988, S. 518 - 524 beschrieben.

Vorzugsweise handelt es sich bei R⁶ und R⁸ um zweiwertige ein- oder zweikernige aromatische Reste, insbesondere um Phenylen und/oder um Naphthylen.

Vorzugsweise handelt es sich bei R⁷ um einen Rest der Formel -CₚH₂ₚ-, worin p eine ganze Zahl zwischen 2 und 6 ist oder um einen von Cyclohexandimethanol abgeleiteten Rest. Besonders bevorzugt ist R⁷ Butan-1,4-diyl.

Vorzugsweise ist R⁹ ein Rest der oben definierten Formel VIII.

Besonders bevorzugt stellt R⁹ einen Rest der Formel VIII dar, worin q eine ganze Zahl von zwei bis vier, insbesondere vier, bedeutet und x eine ganze Zahl von 1 bis 50, vorzugsweise von 10 bis 18, ist.

Ebenfalls bevorzugt stellt R⁹ einen Rest der oben definierten Formel IX dar, worin R¹⁰ ein Rest der Formel VIII ist, und R⁷ einen Rest der Formel -CₚH₂ₚ-darstellt, worin p eine ganze Zahl zwischen 2 und 6 ist, insbesondere Butan-1,4-diyl, oder ein von Cyclohexandimethanol abgeleiteter Rest ist oder einen Phenylen- und/oder Naphthylenrest darstellt.

Ganz besonders bevorzugt kommen thermoplastische und elastomere Polyurethane enthaltend die oben definierten wiederkehrenden Struktureinheiten der Formeln VI und VII zum Einsatz, worin R⁷ Butan-1,4-diyl bedeutet, R⁹ ein Rest der oben definierten Formel VIII ist, worin q eine ganze Zahl von zwei bis vier, insbesondere vier, bedeutet und x eine ganze Zahl von 1 bis 50, vorzugsweise von 10 bis 18, ist und worin R⁶ und R⁸ unabhängig voneinander Phenylen oder Naphthylen bedeuten.

Fasern aus derartigen Polyurethanen besitzen in Abhängigkeit vom Anteil der wiederkehrenden Struktureinheiten der Formel VIII oder IX unterschiedliche Schmelzpunkte; je höher der Anteil dieser Struktureinheiten ist, umso niedriger läßt sich der Schmelzpunkt einstellen.

Alle diese aliphatischen, cycloaliphatischen, aromatischen, araliphatischen oder Polyoxyalkylenreste können mit inerten Gruppen substituiert sein. Darunter sind Substituenten zu verstehen, die die ins Auge gefaßte Anwendung nicht negativ beeinflussen.

Beispiele für solche Substituenten sind Alkyl, Alkoxy oder Halogen.

Unter Alkylresten ist verzweigtes und insbesondere geradkettiges Alkyl zu verstehen, beispielsweise Alkyl mit ein bis sechs Kohlenstoffatomen, insbesondere Methyl.

Unter Alkoxyresten ist verzweigtes und insbesondere geradkettiges Alkoxy zu verstehen, beispielsweise Alkoxy mit ein bis sechs Kohlenstoffatomen, insbesondere Methoxy.

Bedeuten irgendwelche Reste Halogen, so handelt es sich dabei beispielsweise um Fluor, Brom oder insbesondere um Chlor.

Die im erfindungsgemäß zum Einsatz kommenden Hybridgarn verwendeten Matrixfilamente können aus thermoplastischen Polymeren aufgebaut sein, die üblicherweise eine intrinsische Viskosität von mindestens 0,5 dl/g, vorzugsweise 0,6 bis 1,5 dl/g aufweisen. Die Messung der intrinsischen Viskosität erfolgt in einer Lösung des thermoplastischen Polymeren in Dichloressigsäure bei 25 °C.

Werden im erfindungsgemäß einzusetzenden Hybridgarn Verstärkungsfilamente aus Polyestern verwendet, weisen diese Polyester üblicherweise eine intrinsische Viskosität von mindestens 0,5 dl/g, vorzugsweise 0,6 bis 1,5 dl/g auf. Die Messung der intrinsischen Viskosität erfolgt wie voranstehend beschrieben.

Die erfindungsgemäß eingesetzten Hybridgarne weisen üblicherweise Garntiter von 2000 bis 150 dtex auf, vorzugsweise von 1100 bis 150 dtex.

Der Einzelfasertiter der Verstärkungs- bzw. Trägerfilamente und der Matrix- bzw. binderfilamente bewegt sich üblicherweise im Bereich von 2 bis 10 dtex, vorzugsweise 4 biso 8 dtex.

Die Querschnitte der Verstärkungs- bzw. Trägerfilamente und der Matrix- bzw. Binderfilamente können beliebig sein; beispielsweise ellipsenförmig, bi- oder multilobal, bändchenförmig oder vorzusweise rund.

Die Herstellung der thermoplastischen Polymeren erfolgt nach an sich bekannten Verfahren durch Polykondensation der entsprechenden bifunktionellen Monomerkomponenten. Im Falle der Polyester kommen üblicherweise Dicarbonsäuren oder Dicarbonsäureester und die entsprechenden Diolkomponenten zum Einsatz. Derartige thermoplastische und gegebenenfalls elastomere Polyester, Polyurethane, Polyamide und Polyolefine sind bereits bekannt.

Die in den erfindungsgemäßen textilen Flächengebilden zum Einsatz gelangenden Verstärkungs- bzw. Trägerfilamente sind ebenfalls an sich bekannt.

Die mechanischen Eigenschaften der erfindungsgemäß zum Einsatz kommenden Hybridgarne sind in Abhängigkeit der Zusammensetzung, wie Art und Anteil der Verstärkungsfilamente oder der Matrixfilamente in Abhängigkeit des physikalischen Aufbaus der Garne, wie z.B. Grad der Verwirbelung, in weiten Grenzen variierbar. Üblicherweise beträgt der Anteil der Matrixfilamente 3 bis 50 Gew.%, bezogen auf das Gewicht des Hybridgarns.

Der Begriff "Hybridgarn" ist im Rahmen dieser Beschreibung in seiner breitesten Bedeutung zu verstehen. Darunter ist demnach jede Kombination enthaltend Verstärkungsfilamente und die oben definierten Matrixfilamente zu verstehen.

Beispiele für mögliche Hybridgarntypen sind Filamentgarne aus verschiedenen Typen von Filamenten, welche miteinander verwirbelt oder mittels einer anderen Technologie, wie beispielsweise Zwirnen, miteinander kombiniert sind. Alle diese Hybridgarne sind durch die Anwesenheit von zwei oder mehreren Typen von Filamenten gekennzeichnet, wobei mindestens eine Filamenttype ein Verstärkungsfilament und mindestens eine Filamenttype ein Matrixfilament im Sinne der oben gegebenen Definitionen darstellt.

Besonders bevorzugt eingesetzt werden durch Intermingling- oder Commingling-Techniken hergestellte Hybridgarne.

Die Herstellung der erfindungsgemäß zum Einsatz kommenden Hybridgarne wird am Beispiel der bevorzugten blasverwirbelten Garne beschrieben. Andere Typen von Hybridgarnen können in an sich bekannter Weise hergestellt werden.

Die Verwirbelung der Hybridgarne aus Verstärkungs- und Matrixfilamenten der oben beschriebenen ersten Ausführungsform erfolgt vorzugsweise mittels eines speziellen Warm-Verwirbelungsverfahrens, das in EP-B-0,455,193 beschrieben ist. Hierbei werden zur Vermeidung von Filamentbrüchen beim Verwirbeln die Filamente vor dem Verwirbeln bis nahe dem Erweichungspunkt erwärmt (bei Glas ca. 600 °C). Die Erwärmung kann durch Galetten und/oder Heizrohr erfolgen, während die niedrigschmelzenden thermoplastischen Einzelfilamente aus Polyester ohne Vorerwärmung der übergeordneten Verwirbelungsdüse zugeführt werden. Diese glatten, mit hohem Fadenschluß ausgestatteten Hybridgarne sind problemlos webtauglich.

Die Herstellung der Hybridgarne aus Verstärkungs- und Matrixfilamenten der oben beschriebenen zweiten Ausführungsform kann nach an sich üblichen Verwirbelungstechniken, beispielsweise durch Intermingling- oder Commingling-Techniken erfolgen, wie beispielsweise in Chemiefasern/Textilindustrie, (7/8) 1989, T 185-7 beschrieben.

Solche Garne können aus Verstärkungs- und Matrixfilamenten aus unterschiedlichen oder vorzugsweise aus gleichen chemischen Stoffklassen bestehen.

Die erfindungsgemäßen Gewebe oder Gelege können auf einfache Art und Weise durch Anwendung von erhöhten Temperaturen, gegebenenfalls unter Anwendung von Druck bzw. Unterdruck, beispielsweise durch Kalandrieren, zu textilen Flächengebilden mit vorbestimmter Gas- und/oder Flüssigkeitsdurchlässigkeit verarbeitet werden.

Die Erfindung betrifft auch ein Verfahren zur Herstellung von textilen Flächengebilden mit vorbestimmter Gas- und/oder Flüssigkeitsdurchlässigkeit umfassend die Maßnahmen:
a) Vorlage eines Gewebes oder Geleges enthaltend Hybridgarne gemäß der oben gegebenen Definition, und
b) thermische Behandlung dieses Gewebes oder Geleges unter Bedingungen, so daß die Matrixfilamente aufschmelzen und sich ein textiles Flächengebilde mit vorbestimmter Gas- und/oder Flüssigkeitsdurchlässigkeit ausbildet.

Die thermische Behandlung nach Schritt b) kann z.B. durch Kontaktheizung, durch Bestrahlung, durch Konvektion (Heißluftgebläse), durch Ultraschall oder durch eine Kombination dieser Maßnahmen erfolgen.

Besonders bevorzugt wird ein derartiges Verfahren, worin in Schritt a) Gewebe oder Gelege vorgelegt werden, die in einem vorbestimmten Muster angeordnete Hybridgarne oder Kombinationen von Verstärkungs- und Hybridgarnen gemäß der weiter oben gegebenen Definition enthalten.

Unter "textilen Flächengebilden mit vorbestimmter Gas- und/oder Flüssigkeitsdurchlässigkeit" sind im Rahmen dieser Beschreibung textile Flächengebilde zu verstehen, die sich von den weiter oben definierten Geweben oder Gelegen durch Aufschmelzen der Matrixkomponente ableiten. Das Eigenschaftsprofil derartiger textiler Flächengebilde kann in Abhängigkeit vom ins Auge gefaßten Verwendungszweck unterschiedlich eingestellt werden, beispielsweise durch die Auswahl der Art der jeweils eingesetzten Verstärkungs- und Matrixfilamente, durch den Anteil der Hybridgarne in den Gewebe-oder Gelege-Vorprodukten, durch den Anteil der Matrixfilamente in den zum Einsatz gelangenden Hybridgarnen, durch die Verteilung von unterschiedlichen Garntypen in den Gewebe- oder Gelege-Vorprodukten, sowie durch die im Einzelfall angewendeten Herstellungsbedingungen.

Die Gas- und/oder Flüssigkeitsdurchlässigkeit wird durch Aufschmelzen der Matrixfilamente einstellbar verringert.

Derartige textile Flächengebilde enthalten ein Gewebe aus Verstärkungsfilamenten oder mindestens eine Fadenschar parallel verlaufender Verstärkungsfilamente und eine Matrixkomponente aus thermoplastischem Polymer.

Die Matrixkomponente in den textilen Flächengebilden kann nur einen geringen Anteil ausmachen, beispielsweise 3 Gew. %, bezogen auf das Gewicht des textilen Flächengebildes; die Matrixkomponente kann aber auch einen hohen Anteil ausmachen, beispielsweise 70 Gew.%, vorzugsweise 3 bis 50 Gew.%, bezogen auf das Gewicht des textilen Flächengebildes.

Die Matrixkomponenten kann gleichmäßig über das textile Flächengebilde verteilt sein oder vorzugsweise in einem vorbestimmten Muster vorliegen. Die Matrixkomponente kann, abhängig von der jeweiligen Menge, die Verstärkungsfilamente einbetten (womit sich eine besonders geringe Gas- bzw. Flüssigkeitsdurchlässigkeit ergibt) oder auch diese nur fixieren.

Gegenstand der Erfindung sind ebenfalls textile Flächengebilde mit vorbestimmter Gas- und/oder Flüssigkeitsdurchlässigkeit enthaltend ein Gewebe aus Verstärkungsfilamenten oder mindestens eine Fadenschar parallel verlaufender Verstärkungsfilamente und eine Matrixkomponente aus thermoplastischem Polymer, wobei Verstärkungsfilamente und Matrixkomponente aus einer Polymerklasse bestehen (sortenreine Kombinationen), vorzugsweise aus Kombinationen Polyamid/Polyamid, Polyolefin/Polyolefin und insbesondere aus Polyester/Polyester.

Die Gas- und/oder Flüssigkeitsdurchlässigkeit der erfindungsgemäß herstellbaren textilen Flächengebilde kann in weiten Grenzen variiert werden.

Bevorzugt werden textile Flächengebilde mit einer Gasdurchlässigkeit von kleiner gleich 80, vorzugsweise von kleiner gleich 30, insbesondere von kleiner gleich 12 dm³ Luft pro Minute pro Quadratdezimeter Stoff bei einem Druckabfall von 500 Pa (gemessen nach DIN 53887).

Die Messung der Gasdurchlässigkeit erfolgt in Anlehnung an DIN 53 887 an einem Gewebe mit 100 cm² Meßfläche und bei einem Druckabfall (Meßdruck) von 500 Pa.

Für den Einsatz als Airbag werden textile Flächengebilde des voranstehend definierten Typs besonders bevorzugt, welche zusätzlich gekennzeichnet sind durch eine Berstfestigkeit nach Mullen von größer gleich 3500 kPa, eine Höchstzugkraft von größer gleich 1300 N, je 5 cm Gewebebreite, eine Weiterreißfestigkeit, gemessen nach der Schenkelmethode, von größer gleich 100 N, und eine Höchstzugkraftdehnung von größer gleich 20 %.

Die aufgeführten Eigenschaften werden dabei wie folgt ermittelt:
Berstfestigkeit nach Mullen: Federal Test Method Standard No: 191A, Method 5122
Höchstzugkraft: nach DIN 53 857, Teil 1
Weiterreißfestigkeit (Schenkelmethode): in Anlehnung an DIN 53 356 (Probengröße 150 * 200 mm geschlaucht; Auswertung nach DIN 53539, B)
Höchstzugkraftdehnung: nach DIN 53 857, Teil 1.

Ganz besonders bevorzugt werden textile Flächengebilde, welche die Matrixkomponente in einem vorbestimmten Muster in unterschiedlichen Mengen angeordnet enthalten, wodurch in vorbestimmten Teilbereichen des textilen Flächengebildes unterschiedliche Gas- und/oder Flüssigkeitsdurchlässigkeiten erzielt werden.

Besonders bevorzugte textile Flächengebilde leiten sich von Geweben oder Gelegen ab, die aus den weiter oben definierten Hybridgarnen bestehen.

Die textilen Flächengebilde weisen üblicherweise Flächengewichte von 50 bis 600 g/m², vorzugsweise von 50 bis 300 g/m² auf. Die Dicke dieser Flächengebilde beträgt üblicherweise weniger als 1,5 mm, vorzugsweise kleiner gleich 0,45 mm.

Die Messung des Flächengewichtes der erfindungsgemäßen Gewebe erfolgt nach DIN 53 854; die Messung der Dicke der erfindungsgemäßen Gewebe erfolgt in Anlehnung an DIN 53 855, Teil 1 (Meßfläche 10 cm²; Meßdruck 50 cN/cm²).

Die erfindungsgemäßen textilen Flächengebilde lassen sich in einer Vielzahl von Anwendungsgebieten einsetzen, beispielsweise als Schutzbekleidung, wie geschoß-, schnitt-, stich- oder sägehemmende Kleidungsstücke bzw. Wetterschutzkleidung bzw. Anti-G-Westen oder Taucherbekleidung; als Zeltstoffe bzw. Zeltböden; als Auskleidungen für Behälter, wie Silo-, Pool- oder Containerauskleidungen; als Täschnerwaren; als Materialien zur Herstellung von Schuhen; als Verpackungsmaterialien; als maritime Textilien, wie Textilien zur Fertigung von Schlauchbooten, Rettungswesten oder Rettungsinseln; als textiler Baustoff, wie als Textilien zur Herstellung von Zeppelinen; als Trägermaterial, wie als Material zur Herstellung leichter Transportbänder; als Geotextilien; zum Einsatz im Wasserbau, wie Regenauffangbehälter oder Deponieabdeckungen; als Segel oder Plane, als Filtermaterialien oder insbesondere zur Herstellung von Airbags.

Ein weiterer Gegenstand der vorliegenden Erfindung ist die Verwendung der erfindungsgemäßen textilen Flächengebilde zu den oben erwähnten Zwecken.

Die nachfolgenden Beispiele erläutern die Erfindung ohne diese zu begrenzen.

### Beispiel:

Auf einer Dornier Greifer-Webmaschine wurde ein Gewebe in Leinwandbindung des Typs L1/1 mit 36 Fäden/cm in Kette und 22 Fäden/cm in Schuß hergestellt.

Die Kette bestand aus Garnen aus Polyethylenterephthalat des Typs dtex 315f100 VZ 120.

Der Schuß bestand aus Hybridgarnen des Titers dtex 420f72 erhalten durch Commingling zweier Vorgarne des Typs dtex 280f48 aus Polyethylenterephthalat und des Typs dtex 140f24 aus isophthalsäuremodifiziertem Polyethylenterephthalat.Der Anteil an wiederkehrenden Isophthalsäureeinheiten im Copolyester betrug 33 Mol %, bezogen auf die Gesamtmenge an Dicarbonsäurekomponenten.
Das Gewebe besaß ein Flächengewicht von 234 g/m² und wies als Rohgewebe folgende Eigenschaften auf:
Gewebe-Höchstzugkraft (gemessen nach DIN 53 857, Teil 1):
   - in Kettrichtung: 2854,4 (N/5 cm)
   - in Schußrichtung: 1932,2 (N/5 cm)
Gewebe-Höchstzugkraftdehnung (gemessen nach DIN 53 857, Teil 1):
   - in Kettrichtung: 36,6 %
   - in Schußrichtung: 25,2 %
Gewebebreite: 172 cm
Gesamt-Kettfadenzahl: 6192

## Patentansprüche

1. Gewebe oder Gelege enthaltend mindestens zwei Fadensysteme parallellaufender Fäden, wobei wenigstens eines dieser Fadensysteme mehr als 10 Fäden pro Zentimeter aufweist und zu mindestens 10 %, bezogen auf das Fadensystem, aus Hybridgarnen enthaltend Verstärkungsfilamente und tieferschmelzende Matrixfilamente aus thermoplastischen Polymeren besteht.

2. Gewebe oder Gelege nach Anspruch 1, dadurch gekennzeichnet, daß diese zwei Fadensysteme mit Fadendichten von mindestens 15 Fäden pro Zentimeter aufweisen und zu mindestens 10 %, vorzugsweise zu mindestens 50 % aus Hybridgarnen enthaltend Verstärkungsfilamente und tieferschmelzende Matrixfilamente aus thermoplastischen Polymeren bestehen.

3. Gewebe oder Gelege nach Anspruch 2, dadurch gekennzeichnet, daß diese aus zwei Fadensystemen bestehen, welche jeweils zu mindestens 95 % aus Hybridgarnen enthaltend Verstärkungsfilamente und tieferschmelzende Matrixfilamente aus thermoplastischen Polymeren bestehen.

4. Gewebe oder Gelege nach Anspruch 1, dadurch gekennzeichnet, daß in mindestens einem Fadensystem eine Kombination von Hybridgarnen enthaltend Verstärkungsfilamente und tieferschmelzende Matrixfilamente und von Garnen aus Trägerfilamenten vorliegt, oder daß in mindestens einem Fadensystem eine Kombination von verschiedenen Hybridgarnen enthaltend Verstärkungsfilamente und unterschiedliche Anteile von tieferschmelzenden Matrixfilamenten vorliegt, wobei jeweils mehrere der Hybridgarne und der Garne aus Trägerfilamenten oder jeweils mehrere der verschiedenen Hybridgarne in einem vorbestimmten Muster angeordnet sind.

5. Gewebe oder Gelege nach Anspruch 1, dadurch gekennzeichnet, daß die Matrixfilamente aus thermoplastischen Polymeren einen Schmelzpunkt aufweisen, der mindestens 30 °C unter dem Schmelzpunkt oder dem Zersetzungspunkt der Verstärkungsfilamente liegt.

6. Gewebe oder Gelege nach Anspruch 1, dadurch gekennzeichnet, daß die Verstärkungsfilamente einen Anfangsmodul von größer als 50 GPa aufweisen, und vorzugsweise aus Glas, Kohlenstoff oder aromatischem Polyamid bestehen.

7. Gewebe oder Gelege nach Anspruch 1, dadurch gekennzeichnet, daß die Verstärkungsfilamente einen Anfangsmodul von größer als 10 GPa aufweisen und aus Polyester, insbesondere aus Polyethylenterephthalat bestehen.

8. Gewebe oder Gelege nach Anspruch 1, dadurch gekennzeichnet, daß die Matrixfilamente aus Polybutylenterephthalat bestehen.

9. Gewebe oder Gelege nach Anspruch 1, dadurch gekennzeichnet, daß Verstärkungsfilamente und Matrixfilamente aus einer Polymerklasse bestehen.

10. Gewebe oder Gelege nach Anspruch 9, dadurch gekennzeichnet, daß Verstärkungsfilamente und Matrixfilamente aus Kombinationen Polyamid/Polyamid, Polyolefin/Polyolefin und insbesondere aus Polyester/Polyester bestehen.

11. Gewebe oder Gelege nach Anspruch 1, dadurch gekennzeichnet, daß die Matrixfilamente aus einem modifizierten Polyethylenterepthalat enthaltend die wiederkehrenden Struktureinheiten der Formeln I und II bestehen
-O-OC-Ar¹-CO-O-R¹- (I),
und
-O-OC-R²-CO-O-R³- (II),
worin
Ar¹ einen zweiwertigen ein- oder mehrkernigen aromatischen Rest darstellt, dessen freie Valenzen sich in para-Stellung oder in einer zu dieser Stellung vergleichbaren parallelen oder koaxialen Stellung zueinander befinden, vorzugsweise 1,4-Phenylen und/oder 2,6-Naphthylen darstellt,
R¹ und R³ unabhängig voneinander zweiwertige aliphatische oder cycloaliphatischen Reste darstellen, insbesondere Reste der Formel -CₙH₂ₙ-, worin n eine ganze Zahl zwischen 2 und 6 ist, insbesondere Ethylen, oder einen von Cyclohexandimethanol abgeleiteten Rest darstellen, und
R² einen zweiwertigen aliphatischen, cycloaliphatischen oder ein- oder mehrkernigen aromatischen Rest darstellt, dessen freie Valenzen sich in meta-Stellung oder in einer zu dieser Stellung vergleichbaren gewinkelten Stellung zueinander befinden, vorzugsweise 1,3-Phenylen darstellt.

12. Gewebe oder Gelege nach Anspruch 11, dadurch gekennzeichnet, daß die Matrixfilamente aus einem modifizierten Polyethylenterepthalat bestehen, das 40 bis 95 Mol % der wiederkehrenden Struktureinheiten der Formel I und 60 bis 5 Mol % der wiederkehrenden Struktureinheiten der Formel II enthält, worin Ar¹ 1,4-Phenylen und/oder 2,6-Naphthylen ist, R¹ und R³ Ethylen bedeuten und R² 1,3-Phenylen ist.

13. Gewebe oder Gelege nach Anspruch 1, dadurch gekennzeichnet, daß die Matrixfilamente aus einem thermoplastischen und elastomeren Polymeren bestehen.

14. Gewebe oder Gelege nach Anspruch 13, dadurch gekennzeichnet, daß das thermoplastische und elastomere Polymere ein Polyester ist, der die wiederkehrenden Struktureinheiten der Formeln III und IV enthält
-O-OC-Ar²-CO-O-R⁴- (III),
und
-O-OC-Ar³-CO-O-R⁵- (IV),
worin
Ar² und Ar³ unabhängig voneinander zweiwertige aromatische Reste, vorzugsweise Phenylen- und/oder Naphthylenreste, insbesondere jeweils 1,4-Phenylen, darstellen,
R⁴ einen zweiwertigen aliphatischen oder cycloaliphatischen Rest darstellt, insbesondere einen Rest der Formel -CₘH₂ₘ-, worin m eine ganze Zahl zwischen 2 und 6 ist oder einen von Cyclohexandimethanol abgeleiteten Rest, insbesondere Ethylen ist, und
R⁵ den zweiwertigen Rest eines Polyalkylenethers bedeutet, vorzugsweise einen Rest der Formel V darstellt
-[CₒH₂ₒ-O]_{z}-CₒH₂ₒ- (V),
worin
o eine ganze Zahl von zwei bis vier, insbesondere vier, bedeutet und z eine ganze Zahl von 1 bis 50 ist, insbesondere eine ganze Zahl von 10 bis 18 ist.

15. Gewebe oder Gelege nach Anspruch 14, dadurch gekennzeichnet, daß Ar² und Ar³ 1,4-Phenylen bedeuten, R⁴ Ethylen ist, o vier bedeutet, und worin der Anteil der wiederkehrenden Struktureinheiten der Formel V, bezogen auf den Anteil des Polyestermoleküls 5 bis 60 Gew. % beträgt.

16. Gewebe oder Gelege nach Anspruch 13, dadurch gekennzeichnet, daß das thermoplastische und elastomere Polymere ein Polyurethan ist, das die wiederkehrenden Struktureinheiten der Formeln VI und VII enthält
-[O-OC-NH-R⁶-NH-CO-O-R⁷]- (VI),
-[O-OC-NH-R⁸-NH-CO-O-R⁹]- (VII),
worin
R⁶, R⁷ und R⁸ unabhängig voneinander einen zweiwertigen aliphatischen, cycloaliphatischen, aromatischen oder araliphatischen Rest bedeuten,
R⁶ und R⁸ vorzugsweise zweiwertige ein- oder zweikernige aromatische Reste sind, insbesondere Phenylen und/oder Naphthylen,
R⁷ vorzugsweise ein Rest der Formel -CₚH₂ₚ- ist, worin p eine ganze Zahl zwischen 2 und 6 ist oder ein von Cyclohexandimethanol abgeleiteter Rest ist, insbesondere Butan-1,4-diyl,
R⁹ einen Rest der Formeln VIII und/oder IX bedeutet
-[C_{q}H_{2q}-O]ₓ-C_{q}H_{2q}- (VIII),
-[R¹⁰-O-OC-R¹¹-CO-O]_{y}-R¹⁰- (IX),
worin
q eine ganze Zahl von zwei bis vier bedeutet und x eine ganze Zahl von 1 bis 50,
R¹⁰ einen zweiwertigen aliphatischen oder cycloaliphatischen Rest oder einen Rest der Formel VIII darstellt,
R¹¹ ein zweiwertiger aliphatischer, cycloaliphatischer, aromatischer oder araliphatischer Rest ist, und
y eine ganze Zahl von 1 bis 50 bedeutet.

17. Gewebe oder Gelege nach Anspruch 16, dadurch gekennzeichnet, daß R⁷ Butan-1,4-diyl bedeutet, R⁹ ein Rest der Formel VIII gemäß Anspruch 16 ist, worin q eine ganze Zahl von zwei bis vier, insbesondere vier, bedeutet und x eine ganze Zahl von 1 bis 50, vorzugsweise von 10 bis 18, ist und worin R⁶ und R⁸ unabhängig voneinander Phenylen oder Naphthylen bedeuten.

18. Verfahren zur Herstellung von textilen Flächengebilden mit vorbestimmter Gasdurchlässigkeit umfassend die Maßnahmen:
a) Vorlage eines Gewebes oder Geleges enthaltend Hybridgarne gemäß Anspruch 1, und
b) thermische Behandlung dieses Gewebes oder Geleges unter Bedingungen, so daß die Matrixfilamente aufschmelzen und sich ein textiles Flächengebilde mit vorbestimmter Gasdurchlässigkeit ausbildet.

19. Verfahren nach Anspruch 18, dadurch gekennzeichnet, daß in Schritt a) Gewebe oder Gelege vorgelegt werden, die in einem vorbestimmten Muster angeordnete Hybridgarne nach Anspruch 4 enthalten.

20. Textes Flächengebilde mit vorbestimmter Gas- und/oder Flüssigkeitsdurchlässigkeit enthaltend ein Gewebe aus Verstärkungsfilamenten und eine Matrixkomponente aus thermoplastischem Polymer oder enthaltend mindestens eine Fadenschar parallel verlaufender Verstärkungsfilamente und eine Matrixkomponente aus thermoplastischem Polymer, wobei Verstärkungsfilamente und Matrixkomponente aus einer Polymerklasse bestehen, vorzugsweise aus Kombinationen Polyamid/Polyamid, Polyolefin/Polyolefin und insbesondere aus Polyester/Polyester.

21. Textiles Flächengebilde nach Anspruch 20, dadurch gekennzeichnet, daß dieses eine Gasdurchlässigkeit von kleiner gleich 80, vorzugsweise von kleiner gleich 30, insbesondere von kleiner gleich 12 dm³ Luft pro Minute pro Quadratdezimeter Stoff bei einem Druckabfall von 500 Pa (gemessen nach DIN 53887) aufweist.

22. Textiles Flächengebilde nach Anspruch 20, dadurch gekennzeichnet, daß dieses eine Berstfestigkeit nach Mullen von größer gleich 3500 kPa, eine Höchstzugkraft von größer gleich 1300 N, je 5 cm Gewebebreite, eine Weiterreißfestigkeit, gemessen nach der Schenkelmethode, von größer gleich 100 N, und eine Höchstzugkraftdehnung von größer gleich 20 % aufweist.

23. Textiles Flächengebilde nach Anspruch 20, dadurch gekennzeichnet, daß dieses die Matrixkomponente in einem vorbestimmten Muster in unterschiedlichen Mengen angeordnet enthält und dadurch in vorbestimmten Teilbereichen des textilen Flächengebildes unterschiedliche Gas- und/oder Flüssigkeitsdurchlässigkeiten erzielt werden.

24. Textiles Flächengebilde nach Anspruch 20, dadurch gekennzeichnet, daß die Verstärkungsfilamente einen Anfangsmodul von größer als 10 GPa aufweisen und aus Polyester, insbesondere aus Polyethylenterephthalat bestehen und daß die Matrixkomponente aus Polybutylenterephthalat besteht.

25. Textiles Flächengebilde nach Anspruch 20, dadurch gekennzeichnet, daß die Verstärkungsfilamente einen Anfangsmodul von größer als 10 GPa aufweisen und aus Polyester, insbesondere aus Polyethylenterephthalat bestehen und daß die Matrixkomponente aus einem modifizierten Polyethylenterepthalat enthaltend die wiederkehrenden Struktureinheiten der Formeln I und II besteht
-O-OC-Ar¹-CO-O-R¹- (I),
und
-O-OC-R²-CO-O-R³- (II),
worin Ar¹, R¹, R² und R³ die in Anspruch 11 definierte Bedeutung besitzen.

26. Textiles Flächengebilde nach Anspruch 25, dadurch gekennzeichnet, daß die Matrixkomponente aus einem modifizierten Polyethylenterepthalat besteht, das 40 bis 95 Mol % der wiederkehrenden Struktureinheiten der Formel I und 60 bis 5 Mol % der wiederkehrenden Struktureinheiten der Formel II enthält, worin Ar¹ 1,4-Phenylen und/oder 2,6-Naphthylen ist, R¹ und R³ Ethylen bedeuten und R² 1,3-Phenylen ist.

27. Textiles Flächengebilde nach Anspruch 20, dadurch gekennzeichnet, daß die Verstärkungsfilamente einen Anfangsmodul von größer als 10 GPa aufweisen und aus Polyester, insbesondere aus Polyethylenterephthalat bestehen und daß die Matrixkomponente aus einem thermoplastischen und elastomeren Polyester besteht.

28. Textiles Flächengebilde nach Anspruch 27, dadurch gekennzeichnet, daß der thermoplastische und elastomere Polyester die wiederkehrenden Struktureinheiten der Formeln III und IV enthält
-O-OC-Ar²-CO-O-R⁴- (III),
und
-O-OC-Ar³-CO-O-R⁵- (IV),
worin Ar², Ar³, R⁴ und R⁵ die in Anspruch 14 definierte Bedeutung aufweisen.

29. Textiles Flächengebilde nach Anspruch 28, dadurch gekennzeichnet, daß Ar² und Ar³ 1,4-Phenylen bedeuten, R⁴ Ethylen ist, R⁵ einen Rest der Formel V gemäß Anspruch 14 darstellt
-[CₒH₂ₒ-O]_{z}-CₒH₂ₒ- (V),
worin o vier bedeutet, z eine ganze Zahl von 10 bis 18 ist und worin der Anteil der wiederkehrenden Struktureinheiten der Formel V, bezogen auf den Anteil des Polyestermoleküls 5 bis 60 Gew. % beträgt.

30. Verwendung der textilen Flächengebilde nach Anspruch 20 als als Schutzbekleidung, als Zeltstoffe oder Zeltböden; als Auskleidungen für Behälter, als Täschnerwaren, als Materialien zur Herstellung von Schuhen; als Verpackungsmaterialien; als maritime Textilien, als textiler Baustoff, als Trägermaterial, als Geotextilien; zum Einsatz im Wasserbau, als Segel oder Plane, als Filtermaterialien oder zur Herstellung von Airbags.

31. Verwendung nach Anspruch 30, dadurch gekennzeichnet, daß es sich bei den martimen Textilien um Textilien zur Herstellung von Schlauchbooten, Rettungswesten oder Rettungsinseln handelt.

32. Verwendung nach Anspruch 30, dadurch gekennzeichnet, daß es sich bei den Auskleidungen für Behälter um Silo-, Pool- oder Containerauskleidungen handelt.

33. Verwendung nach Anspruch 30, dadurch gekennzeichnet, daß die textilien Flächengebilde zur Herstellung von Airbags eingesetzt werden.
